# EUROPÄISCHE PATENTANMELDUNG

(11) **EP 0 121 150 A1**
(43) Veröffentlichungstag der Anmeldung: **10.10.1984**
(21) Anmeldenummer: 84102586.9
(22) Anmeldetag: 09.03.1984
(51) Int. Cl.: C25D 11/14, C25D 11/18, C25D 11/04, C25D 5/00, C23C 26/00

(54) **Materialstück aus Aluminium, vorzugsweise Aluminiumschild und Verfahren zur Herstellung desselben**

(30) Priorität: 31.03.1983 DE 3311882
(71) Anmelder: Carl Baasel Lasertechnik GmbH, D-8000 München 2 (DE); Mann, Christof Olaf, D-8130 Söcking (DE)
(72) Erfinder: Mann, Christof Olaf, D-8130 Söcking (DE)
(74) Vertreter: Klunker, Hans-Friedrich, Dr.

(57) **Zusammenfassung**

Die Erfindung befaßt sich mit dem Beschriften von hell eloxierten Aluminiumoberflächen. Der Eloxalschicht werden Stoffe beigegeben, die sich bei Beaufschlagung mit einem Laserstrahl hoher Energiedichte kontrastierend verfärben. Nach einem Vorschlag der Erfindung kann es dabei zu einer chemischen Reaktion dieser Stoffe mit der Eloxalschicht kommen. Beispiele für die der Eloxalschicht Beigegebenen Stoffe sind Glukosehydrat, Kobaltazetat, Zinkazetat oder Zinknitrat, Bleikarbonat oder Chromkarbonat, Ammoniumvanadat, Nickelnitrat oder Nicketazetat.

## Beschreibung

Die Erfindung betrifft ein Materialstück aus Aluminium, vorzugsweise ein Aluminiumschild mit einer hell eloxierten Oberfläche, auf der dunkel kontrastierende Zeichen, Muster oder Bilder ausgebildet sind. Die Erfindung betrifft auch ein Verfahren zur Herstellung derartiger Gegenstände, wobei die Zeichen, Muster oder Bilder mittels energiereicher Laserstrahlen erzeugt werden.

Das Aufbringen von Mustern bzw. Beschriften von Schildern kann besonders wirtschaftlich unter Verwendung von entsprechend steuerbaren Laserstrahlschreibern durchgeführt werden. Derartige Laserstrahlschreiber sind bekannt und nicht Gegenstand der Erfindung. Durch einen entsprechend gesteuerten, energiereichen Laserstrahl wird das zu beschriftende Material teilweise geschmolzen und/oder verdampft, so daß sich die derart behandelte Oberfläche in aller Regel kontrastierend von ihrer Umgebung abhebt. Stahlplatten, die bei entsprechender Wärmeeinwirkung Anlauffarben zeigen, können beispielsweise mit diesem Verfahren ohne großen Aufwand beschriftet werden. Auch bei dunkelfarbig eloxierten Aluminiumoberflächen läßt sich das Verfahren einsetzen. Hierbei werden die in der Eloxalschicht eingelagerten Farbstoffe durch die Laserenergie verdampft und es entsteht eine aluminiumfarbige, helle, zur Umgebung kontrastierende Schrift, Muster oder Bild.

Das bekannte Verfahren versagt jedoch bei der Beschriftung von häufig verwendeten naturfarbig, d.h. metallisch eloxierten Aluminiumoberflächen. Die aluminiumfarbige Spur des Laserstrahls hebt sich von ihrer Umgebung kaum ab. Der Erfindung liegt daher die Aufgabe zugrunde ein Verfahren zu schaffen, mit dem auf hellen eloxierten Aluminiumflächen eine farbige, insbesondere schwarze Schrift mittels Laserstrahlen erzeugt werden kann.

Erfindungsgemäß wird diese Aufgabe durch die im Kennzeichen von Anspruch 9 angegebenen Verfahrensschritte gelöst.

Grundlegend für das Verständnis der Erfindung ist das sogenannte "Eloxal-Verfahren", d.h. ein Verfahren, bei dem durch anodische Behandlung im wässrigen Elektrolyt auf Aluminium ein fest haftender Oxidüberzug erzeugt wird. Das Eloxalverfahren ist bekannt und beispielsweise im Handbuch der Galvanik, Band 3, Karl Hauser Verlag, München, 1969, Seiten 1 - 80 ausführlich beschrieben.

Die anodische Oxidation führt zur Ausbildung sogenannter Mikroporen an der Oberfläche, die eine hohe Adsorptionskraft für anorganische und organische Stoffe, bespielsweise Farbstoffe besitzen. Aufgrund dieser Eigenschaften kann man dem anodisierten Aluminium nahezu jeden beliebigen Farbton erteilen. Bei hell eloxiertem Aluminium werden keine Farbstoffe in die Mikroporen eingelagert ;die Nachbehandlung, Verdichten genannt, führt zu einem Schließen der Mikroporen und erfolgt durch einfaches Auskochen (Quellung) in Wasser. Bei dieser Nachverdichtung bildet sich auf der Außenseite der Eloxalschicht und in den Poren eine dünne Schicht von Al-Oxidhydroxid. Da diese Schichtbildung mit einer Volumenzunahme vor sich geht, schließen sich die Poren völlig. Es ist auch bekannt, zur Verbesserung der Abdichtungswirkungen die Oberflächen mit heißen Metallsalzlösungen, beispielsweise Chromat-, Acetat- oder Silicatlösungen zu behandeln. In diesem Fall beträgt jedoch die Konzentration höchstens etwa 20g/l. Eine Beschriftung derartiger Aluminiumoberflächen mit einem Laserstrahl führt zu keinem Ergebnis, da die Farbeffekte zu gering sind.

Erfindungsgemäß werden nun in die Mikroporen vor dem Verdichten Stoffe eingelagert, die zunächst farblos sind die in der Lage sind, unter dem Einfluß der Laserstrahlenergie ihre Zusammensetzung durch Spaltung chemischer Bindungen und/oder durch Umkoordination und/oder Polymerisation, gegebenenfalls unter Einbeziehung der Oxidschicht zu ändern und sich zu verfärben, wobei die Aluminiumoberfläche mit einer diese Stoffe oder deren Ausgangskomponenten in hoher Konzentration enthaltenden Lösung bei erhöhter Temperatur benetzt oder in diese eingetaucht wird, daß anschließend ein Abdichten der Mikroporen durch Auskochen in vorzugsweise der gleichen Lösung erfolgt und daß schließlich die metallisch aussehende Oberfläche mit dem Laserstrahl beaufschlagt wird, wobei die Zeichen, Muster oder Bilder durch Verfärbung der eingelagerten Stoffe konstrastierend hervortreten.

10. Verfahren nach Anspruch 9, dadurch gekennzeichnet, daß durch Steuerung der Energie des Laserstrahls die eingelagerten Stoffe unterschiedlich reagieren und je nach Energieintensität unterschiedliche Verfärbungen bilden.
11. Verfahren nach Anspruch 10, dadurch gekennzeichnet, daß die frisch eloxierte Aluminiumoberfläche einer wässrigen Kobaltsalzlösung, vorzugsweise einer Kobaltacetatlösung ausgesetzt wird.
12. Verfahren nach Anspruch 11, dadurch gekennzeichnet, daß die Lösung zusätzlich Zinkionen in Form gelöster Acetate oder Nitrate enthält.
13. Verfahren nach Anspruch 10, dadurch gekennzeichnet, daß die frisch eloxierte Aluminiumoberfläche einer wässrigen Lösung von Ammoniumvanadat (NH₄VO₃) und Ammoniak ausgesetzt wird.
14. Verfahren nach Anspruch 10, dadurch gekennzeichnet, daß die frisch eloxierte Aluminiumoberfläche einer wässrigen Glucoselösung ausgesetzt wird.
15. Verfahren nach Anspruch 10, dadurch gekennzeichnet, daß die frisch eloxierte Aluminiumoberfläche einer wässrigen Nickelsalzlösung, vorzugsweise einer Nickelnitrat-oder Nickelacetatlösung ausgesetzt wird.
16. Verfahren nach Anspruch 10, dadurch gekennzeichnet, daß die frisch eloxierte Aluminiumoberfläche einer wässrigen Mangansalzlösung, vorzugsweise einer Mangannitrat- oder Manganacetatlösung ausgesetzt wird.
17. Verfahren nach Anspruch 9, dadurch gekennzeichnet, daß die frisch eloxierte Aluminiumoberfläche einer ersten Lösung ausgesetzt wird, die Chromsalze und Bleisalze enthält, daß anschließend gespült und die Oberfläche in eine zweite Lösung getaucht wird, die Natriumcarbonat oder Ammoniumcarbonat enthält, das mit Blei-und Chromionen unlösliche Salze bildet, die in den Mikroporen ausfallen.
18. Verfahren nach Anspruch 17, dadurch gekennzeichnet, daß die Behandlung mit der ersten und zweiten Lösung mehrfach wiederholt wird.
19. Verfahren nach Anspruch 17 oder 18, dadurch ekennzeichnet, daß ein Verdichten durch Auskochen mit Wasser erfolgt.

### Beispiel 3: Einlagerung von Elementen, die in Ionenform den Verdichtungsvorgang beeinflussen.

Zum Beispiel können zur Erzeugung einer roten Verfärbung Chromverbindungen zusammen mit Bleiverbindungen, das gelbrote Bleichromat (PbCr0₄) bilden. Da aber sowohl Chromionen als auch Bleiionen den Verdichtungsvorgang stören, müssen die beiden Elemente als wasserunlösliche Verbindungen in die Mikroporen eingelagert werden. Dies geschieht am besten durch Fällung unlöslicher Verbindungen, vorzugsweise der Karbonate. Hierzu wird der eloxierte Gegenstand unter zwischengeschaltetem Spülen mehrfach abwechselnd in die wässrigen Salzlösungen, beispielsweise Nitratlösungen und eine wässrige Natriumcarbonatlösung getaucht.

Die Eloxalschicht kann hierauf in siedendem Wasser verdichtet werden. Die Konzentration der Chromverbindungen und Bleiverbindungen in Form von löslichen Nitraten liegt zwischen 250 und 500 g/l.

Beispiel 4: Bildung verschiedener Farben durch fortschreitenden Verfall chemischer Bindungen.

In heißem Wasser wird Ammoniumvanadat (NH₄VO₃) zusammen mit etwas Ammoniak gelöst. In die so entstandene Lösung wird der eloxierte Gegenstand getaucht, um Ammoniummonovanadat in die Poren der Eloxalschicht einzulagern. Die Konzentration beträgt etwa 100 g/l.

Anschließend wird die Eloxalschicht in einer gleichstarken siedenden Lösung verdichtet. Wirken Laserstrahlen auf die so behandelte Oberfläche ein, so bildet sich zunächst das rote Vanadinoxid (V₂0₅) oder bei höherer Laserleistung das bläuliche Oxid (V02).. Beispiel 5: Bildung dunkler Schrift durch Oxide.

Der eloxierte Gegenstand wird bei erhöhter Temperatur einer wässrigen Nickelsalzlösung, vorzugsweise Nitrat oder Acetat ausgesetzt und dann in einer gleichstarken siedenden Lösung verdichtet.

Durch Laserstrahlen werden schwarze Verfärbungen durch Bildung Nickeloxids (Ni₂0₃) erzielt.

Ersetzt man die Nickelverbindungen durch die analogen Manganverbindungen, ist die Eigenfärbung der Oberfläche besonders gering. Die durch Laserstrahlen hervorgerufene schwarze Verfärbung entsteht durch Mangandioxid (MnO₂).

## Patentansprüche

1. Materialstück aus Aluminium, vorzugsweise Aluminiumschild mit hell eloxierter Oberfläche, auf der dunkel kontrastierende Zeichen, Muster oder Bilder ausgebildet sind, dadurch gekennzeichnet, daß die Eloxalschicht Stoffe enthält, die durch Beaufschlagung mit einem Laserstrahl hoher Energiedichte, gegebenenfalls unter Reaktion mit der Eloxalschicht ihre Struktur geändert haben und zur Umgebung kontrastierend verfärbt sind.

2. Materialstück nach Anspruch 1, dadurch gekennzeichnet, daß der Stoff Glucosehydrat ist.

3. Materialstück nach Anspruch 1, dadurch gekennzeichnet, daß der Stoff ein Kobaltsalz, vorzugsweise Kobaltacetat ist.

4. Materialstück nach Anspruch 3, dadurch gekennzeichnet, daß die Eloxalschicht zusätzlich noch Zinkverbindungen, vorzugsweise ein Acetat oder Nitrat enthält.

5. Materialstück nach Anspruch 1, dadurch gekennzeichnet, daß die Stoffe eine Mischung aus Bleicarbonat und Chromcarbonat sind.

6. Materialstück nach Anspruch 1, dadurch gekennzeichnet, daß der Stoff Ammoniumvanadat ist.

7. Materialstück nach Anspruch 1, dadurch gekennzeichnet, daß der Stoff eine Nickelverbindung, vorzugsweise ein Nitrat oder Acetat ist.

8. Materialstück aus Aluminium, vorzugsweise Aluminiumschild mit hell eloxierter Oberfläche, auf der dunkel kontrastierende Zeichen, Muster oder Bilder ausgebildet sind, dadurch gekennzeichnet, daß die Zeichen, Muster oder Bilder durch gegenüber ihrer Umgebung dunkel verfärbte Bereiche in Form von in der Oxidschicht gebildetem Thenardblau (Al₂CoO₄) vorhanden sind.

9. Verfahren zum Aufbringen von Zeichen, Mustern oder Bildern auf eine hell eloxierte Aluminiumoberfläche durch Beaufschlagung der Oberfläche mit einem entsprechend gesteuertem Laserstrahl hoher Energiedichte, dadurch gekennzeichnet, daß die Aluminiumoberfläche zunächst anodisch oxidiert wird und daß anschließend in die Mikroporen der frischen, nicht verdichteten Oberfläche Stoffe eingelagert werden, bzw. im sichtbaren Bereich des Spektrums nur wenig absorbieren. Die Struktur dieser Stoffe wird jedoch bei Beaufschlagung mit einem energiereichen Laserstrahl geändert und verfärbt, so daß die Verfärbung gegenüber der metallischen, nicht vom Laserstrahl beaufschlagten Umgebung kontrastierend hervortritt. Die Verfärbung kann durch verschiedene Mechanismen erfolgen, möglich ist eine Spaltung chemischer Bindungen, beispielsweise eine Oxidation, eine Umkoordination oder auch eine Polymerisation. Entscheidend ist im vorliegenden Zusammenhang lediglich, daß der energiereiche Laserstrahl die Verbindungen so umwandelt, daß sie einen dunklen, kontrastierenden Farbton annehmen.
Bei einer weiteren vorteilhaften Ausführung der Erfindung werden Stoffe in die Poren der Eloxalschicht eingelagert, die abhängig von der eingestrahlten Laserleistung verschiedene Farben dadurch erzeugen, daß sie, auch unter Einbeziehung der Eloxalschicht, zunächst eine farbige Verbindung bilden und bei höherer Laserleistung durch zusätzlichespaltung chemischer Bindungen und/oder erneute Umkoordination eine andersgefärbte, vorzugsweise schwarze Verbindung bilden.
Die Vorteile der Erfindung bestehen darin, daß es nun auch möglich ist, auf hell eloxierten Aluminiumflächen dunkel kontrastierende Beschriftungen mittels Laserstrahlen herzustellen. Die Möglichkeit, abhängig von der Energie des Laserstrahls zweifarbig zu schreiben, wird als besonders vorteilhaft angesehen.
Nachfolgend wird die Erfindung anhand einiger Beispiele näher beschrieben.
Beispiel 1: Erzeugung der Verfärbung durch Polymerisation.
Die eloxierte, aber noch unverdichtete Aluminiumfläche mit einer Eloxalschicht von etwa 20g wird bei etwa 70°C für 10 bis 15 Minuten einer wässrigen Glucoselösung ausgesetzt. Die Konzentration der Lösung liegt zwischen 500 und1000 g Glucosemonohydrat pro Liter Wasser. Das Glucosehydrat wird in die Poren der Eloxalschicht eingelagert. Anschließend wird die Eloxalschicht in einer siedenden, gleichstarken wässrigen Glucoselösung für ca. 1 Stunde verdichtet. Dadurch wird das Austreten der Glucose aus den Poren verhindert.
Wirken Laserstrahlen auf eine so behandelte Schicht ein, kandiert die Glucose und es bilden sich gelbe bis braune Farbtöne. Bei hoher Laserleistung werden die chemischen Bindungen aufgebrochen und es entsteht schwarzer Kohlenstoff.
Beispiel 2: Erzeugung verschiedener Farben durch Umkoordination unter Einbeziehung der Eloxalschicht.
Der eloxierte Gegenstand wird bei erhöhter Temperatur (70°C) einer starken wässrigen Kobaltsalzlösung, vorzugsweise Kobaltacetat (Co(CH₃-CoO)₂). Die Konzentration beträgt etwa 250 g/1 und die Dauer der Behandlung soll zwischen 10 und 15 Minuten liegen. Anschließend wird die so behandelte Fläche in einer gleich starken, siedenden wässrigen Lösung verdichtet.
Wird eine so behandelte Oberfläche Laserstrahlen ausgesetzt, so bildet sich Kobaltoxid, das sogleich mit dem Aluminiumoxid der Eloxalschicht zu einem blauen Doppeloxid (Al₂CoO₄) kristalliert. Der Farbton ist als sogenanntes "Thenardblau" bekannt.
Bei hoher Laserleistung zerfällt dieses Doppeloxid und es entsteht nur das schwarze Kobaltoxid.
